# EUROPÄISCHE PATENTSCHRIFT

(11) **EP 2 836 312 B1**
(45) Veröffentlichungstag und Bekanntmachung des Hinweises auf die Patenterteilung: **16.08.2017**
(21) Anmeldenummer: 13714914.2
(22) Anmeldetag: 05.04.2013
(51) Int. Cl.: B05D 1/02, B05D 7/02, B05D 7/24, E04F 21/00, B05B 7/00, B05B 7/14, B05B 13/00, E04F 21/12

(54) **ANLAGE UND VERFAHREN ZUM DRUCKLUFTGESTEUERTEN AUFBRINGEN EINES PORÖSEN BESCHICHTUNGSMATERIALS AUF EIN SUBSTRAT**
ASSEMBLY AND METHOD FOR COMPRESSED AIR CONTROLLED APPLICATION OF A POROUS COATING MATERIAL TO A SUBSTRATE
INSTALLATION ET PROCÉDÉ D'APPLICATION À COMMANDE PNEUMATIQUE D'UN MATÉRIAU DE REVÊTEMENT POREUX SUR UN SUBSTRAT

(30) Priorität: 13.04.2012 EP 12164096
(43) Veröffentlichungstag der Anmeldung: 18.02.2015
(73) Patentinhaber: Worlée-Chemie GmbH, 22113 Hamburg (DE)
(72) Erfinder: PETRY, Michael, 53340 Meckenheim (DE); ADEBAHR, Thorsten, 21037 Hamburg (DE); MÜLLER, Joachim, 40885 Ratingen (DE)
(74) Vertreter: Uexküll & Stolberg
(86) Internationale Anmeldenummer: PCT/EP2013/057254
(87) Internationale Veröffentlichungsnummer: WO 2013/153006

(56) Entgegenhaltungen:
- WO-A2-2005/047746
- DE-A1- 3 916 319
- DE-A1- 10 211 331
- DE-U1-202007 017 944
- US-A- 4 117 551

## Beschreibung

Die vorliegende Erfindung betrifft eine Anlage und ein Verfahren zum Aufbringen eines flüssig bis pastösen und porösen Beschichtungsmaterials auf ein Substrat, insbesondere mittels druckluftgesteuertem Spritzen des Beschichtungsmaterials, sowie einen Teil der Anlage, der zur Steuerung der Förderung des Beschichtungsmaterials dient, so dass seine die Porosität ausmachenden Eigenschaften erhalten bleiben. Ferner betrifft die vorliegende Erfindung die Verwendung eines porösen Beschichtungsmaterials zur spritztechnischen Aufbringung auf ein Substrat.

Im Stand der Technik sind flüssige bis pastöse Beschichtungsmaterialien bekannt, die hochporöse Festkörperteilchen enthalten, die beispielsweise auf Aerogelen oder Xerogelen auf Basis von Siliciumdioxid (Silica) beruhen. Zudem können derartige Beschichtungsmaterialien noch zusätzlich Gasblasen enthalten, die eine schaumartige Struktur erzeugen. Derartige Festkörperteilchen können nach an sich bekannten Sol-Gel-Verfahren und speziellen Trocknungsverfahren erhalten werden und sind kommerziell und großtechnisch erhältlich. Auf Grund ihrer großen Porenvolumina von bis zu mehr als 90% sind sie als Isoliermaterialien interessant, insbesondere zur Wärme-, Kälte oder Schallisolierung. Flüssige bis pastöse Beschichtungsmaterialien der vorgenannten Art werden nachstehend auch kurz als poröse Beschichtungsmaterialien bezeichnet.

Für diesen Zweck werden die zu isolierenden Flächen mit den Materialien beschichtet, so dass die gewünschte Isolierwirkung erzielt wird, z. B. für Dächer, Außen- und Innenwände von Gebäuden oder Behältern wie Containern, Tanks, Rohrleitungen, Fahrzeugteilen, Schiffsbauteilen, Anlagenbauteilen der chemischen Industrie und anderer Industrien.

Die Aufbringung von Beschichtungsmaterialien erfolgt im Allgemeinen durch Rollen, Spachteln oder Spritzen. Bei letzterem Verfahren wird das Beschichtungsmaterial im Allgemeinen aus einem Vorratsbehälter über eine geeignete Leitung einer Spritzapparatur wie beispielsweise einer Spritzpistole zugeführt werden, mittels derer es dann auf eine oder mehrere Flächen (Substrat) eines Gegenstands aufgebracht wird.

Beim Einsatz von porösen Beschichtungsmaterialien hat es sich als nachteilig erwiesen, dass die bei der Förderung des Materials in Anlagen, die nach dem Stand der Technik zur spritztechnischen Aufbringung von flüssigen bis pastösen Materialien auf Substrate geeignet sind, auftretenden Drücke derart hoch sind, dass die poröse und/oder schaumartige Struktur beeinträchtigt bzw. sogar vollständig zerstört wird. Dies geht mit einem entsprechenden Verlust der Isolierleistung einher. Zudem lassen sich in Anlagen, die nach dem Stand der Technik zur spritztechnischen Aufbringung von flüssigen bis pastösen Materialien auf Substrate geeignet sind, poröse Beschichtungsmaterialien nicht sachgerecht verspritzen. Die Förderleistung ist minimal und es kommt nach kurzer Betriebszeit zu Verstopfungen.

So können bei Verwendung von gängigen Pumpenaggregaten zur Förderung eines Beschichtungsmaterials aus einem Vorratsbehälter zum Einlass einer Spritzpistole Drücke im Bereich von 10 bis etwa 180 bar auftreten, und zwar unabhängig vom verwendeten Pumpentyp wie Kolben, Membran, Kreisel-, Schnecken-, Zahnrad- oder Perestaltikpumpen.

Ferner sind Druckbehälter (Druckkessel) als Vorratsbehälter und zur Förderung von Beschichtungsmaterial für eine spritztechnische Applikation bekannt. Bei dieser Form der Materialförderung wird das Beschichtungsmaterial in einen Behälter gefüllt und dieser nach Verschließen mit Druckluft beaufschlagt, wodurch das Material über einen Auslass aus dem Behälter in eine damit verbundene Leitung und daran angeschlossene Vorrichtungen zur Verarbeitung und Aufbringung des Materials auf Substrate befördert wird. Dabei erweist es sich als nachteilig, dass sich in dem Druckbehälter nach Druckbeaufschlagung ein Trichter bzw. V-förmiger Raum ausbildet, wodurch das Beschichtungsmaterial an die Behälterwände gedrückt wird, was mit einer unerwünschten Komprimierung und Beschädigung der porösen Struktur verbunden ist. Zudem verhindert die Ausbildung des Trichters bzw. V-förmigen Raumes die Förderung des Beschichtungsmaterials.

Zur Vermeidung dieses Nachteils kann der Druckbehälter mit einer sogenannten Druckplatte, auch Folgeplatte genannt, versehen werden, die den Behälter in einen Druckmittelraum und einen Materialraum unterteilt. Um das Beschichtungsmaterial aus dem Materialraum zu befördern, wird der Druckmittelraum mit Druck beaufschlagt und die Druckplatte drückt das Beschichtungsmaterial dann gleichmäßig in die Richtung des Auslasses. Allerdings treten auch bei dieser Variante noch so hohe Drücke auf, dass die poröse Struktur komprimiert, beeinträchtigt bzw. zerstört wird.

Bislang war daher der Einsatz von Isoliermaterialien des vorstehend genannten Typs vergleichsweise begrenzt bzw. mit den weniger effizienten Aufbringungsarten des Spachtelns oder Rollens verbunden.

So beschreibt die DE 20 2007 017 944 U1 eine Verputzmaschine mit einer Rohrleitung zum Befördern des Verputzmaterials mittels einer Pumpe. Daneben weist die Anlage einen Druckluftkreis auf. Dieser dient dazu, Ventile an einer Spritzlanze sowie in der Förderleitung für das Verputzmaterial zu steuern.

Die DE 102 11 331 A1 beschreibt eine maschinell applizierbare Schall- bzw. Wärmedämmung und ein Verfahren zum Applizieren derselben. Im Rahmen der Schilderung der Aufgabe, die der Erfindung dieser Patentanmeldung zu Grunde liegt, wird die Schaffung einer spritzbaren Wärmedämmung erwähnt. Dabei kann als dämmender Füllstoff Aerogel eingesetzt werden. Das Aerogel kann in trockener Form mittels Treibluft von einer Fördereinrichtung aus über einen Transportschlauch in Form eines sogenannten Dünnstroms zu einer Spritzvorrichtung gefördert werden, die sich unmittelbar vor einer zu beschichtenden Fläche (Auftragsfläche) befindet. Unmittelbar vor der Spritzdüse der Spritzvorrichtung befindet sich ein Mischer, in dem das trockene Aerogel mit Bindemittel gemischt und in einem sogenannten Dichtstrom weiter zur Spritzdüse bewegt und die Mischung dann unter Druck von unmittelbar an der Spritzdüse zugeführter Druckluft auf die Auftragsfläche aufgebracht wird. Ferner wird erwähnt, dass auch ein fertig verarbeitetes, Aerogel-haltiges Dämmmaterial in Gebinden bereitgestellt und aus dem Gebinde maschinell oder händisch verarbeitet werden kann, ohne dass dazu jedoch Einzelheiten bzgl. eines Verfahrens oder einer Vorrichtung dafür offenbart werden.

Die DE 39 16 319 A1 betrifft einen Spritzkopf an einer Putzmaschine zur Verarbeitung von Mörteln. Der Mörtel wird mittels einer Mörtelpumpe gefördert. Der Spritzkopf verfügt über eine Luftzufuhr, über die Druckluft im Mündungsbereich des Spritzkopfes vor Austritt des Mörtels zugeführt wird.

US 4,117,551 betrifft eine Spritzpistole zum Aufbringen von Urethanschaum. Die einzelnen Komponenten des Schaums werden aus Vorratsbehältern der Spritzpistole separat zugeführt und innerhalb der Spritzpistole gemischt und von dort aus auf ein Substrat als Schaum aufgebracht. Der Aufbau der Spritzpistole ist insbesondere in den Figuren 2 bis 6 gezeigt.

Vor dem obigen Hintergrund liegt der vorliegenden Erfindung die Aufgabe zu Grunde, eine Anlage und ein Verfahren bereitzustellen, mit denen Materialien, die poröse Festkörper enthalten, die aus Aerogel- oder Xerogelteilchen aus organischen oder anorganischen Materialien gebildet sind, wie insbesondere Aerogele und Xerogele auf Basis von Siliciumdioxid, effizient auf eine Vielzahl von verschiedenen Substraten aufgebracht werden können, ohne dass die für die isolierende Wirkung entscheidende Porosität der Beschichtungsmaterialien verlorengeht.

Die erfindungsgemäße Aufgabe wird durch eine Anlage und ein Verfahren zum druckluftgesteuerten Aufbringen eines porösen Beschichtungsmaterials auf ein Substrat gelöst, bei dem
a) mindestens ein Druckbehälter über einen Einlass mit Beschichtungsmaterial beschickt wird, das poröse Festkörperteilchen enthält, die aus Aerogel- oder Xerogelteilchen aus organischen oder anorganischen Materialien gebildet sind,
b) das Beschichtungsmaterial durch einen Auslass des mindestens einen Druckbehälters in eine Leitung befördert wird, an die eine Spritzapparatur angeschlossen ist,
c) wobei das Beschichtungsmaterial durch eine Ventileinheit geleitet wird, die stromabwärts des mindestens einen Druckbehälters und stromaufwärts der Spritzapparatur angeordnet ist und in der das Beschichtungsmaterial mit Druckluft und gegebenenfalls Wasser oder wasserhaltigen Zusätzen vermischt wird,
d) das so behandelte Beschichtungsmaterial in einen Einlass der Spritzapparatur geleitet wird,
e) der Spritzapparatur über einen weiteren Einlass Druckluft zugeführt wird und
f) das Beschichtungsmaterial druckluftunterstützt zerstäubt und auf ein Substrat aufgebracht wird.

Die erfindungsgemäße Anlage zum druckluftgesteuerten Aufbringen von Beschichtungsmaterial, das poröse Festkörperteilchen enthält, die aus Aerogel- oder Xerogelteilchen aus organischen oder anorganischen Materialien gebildet sind, auf ein Substrat umfasst
mindestens einen Druckbehälter zur Beschickung mit Beschichtungsmaterial, wobei der Druckbehälter einen Einlass und einen Auslass für das Beschichtungsmaterial aufweist,
eine Spritzapparatur zum Aufbringen des porösen Beschichtungsmaterials auf ein Substrat, wobei die Spritzapparatur einen Einlass für das Beschichtungsmaterial, einen weiteren Einlass für die Zufuhr von Druckluft und eine Düsenanordnung aufweist,
eine Leitung, die den Beschichtungsmaterialauslass des Druckbehälters mit dem Beschichtungsmaterialeinlass der Spritzapparatur verbindet,
eine Ventileinheit, die mit der Leitung verbunden ist und die stromabwärts des Auslasses des Druckbehälters und stromaufwärts des Einlasses der Spritzapparatur angeordnet ist, wobei die Ventileinheit
mindestens eine in Längsrichtung durch die Ventileinheit verlaufende Bohrung aufweist, die einen Durchlasskanal zum Transport des Beschichtungsmaterials bildet,
mindestens eine seitliche Bohrung aufweist, die einen Einlass für die Zufuhr von Druckluft bildet, die gegebenenfalls mit Wasser oder wasserhaltigen Zusätzen versetzt ist, wobei die mindestens eine seitliche Bohrung mit der in Längsrichtung verlaufenden Bohrung so verbunden ist,
dass das Beschichtungsmaterial im Durchlasskanal mit der Druckluft vermischt werden kann, wobei die seitlichen Bohrungen jeweils mit Rückschlagventilen versehen sind.

Ein weiterer Gegenstand der Erfindung ist die Verwendung einer Ventileinheit zur Steuerung der Förderung eines Beschichtungsmaterials, das poröse Festkörperteilchen enthält, die aus Aerogel- oder Xerogelteilchen aus organischen oder anorganischen Materialien gebildet sind, wobei die Ventileinheit
mindestens eine in Längsrichtung durch die Ventileinheit verlaufende Bohrung aufweist, die einen Durchlasskanal zum Transport des Beschichtungsmaterials bildet,
mindestens eine seitliche Bohrung aufweist, die einen Einlass für die Zufuhr von Druckluft bildet, die gegebenenfalls mit Wasser oder wasserhaltigen Zusätzen versetzt ist, wobei die mindestens eine seitliche Bohrung mit der in Längsrichtung verlaufenden Bohrung so verbunden ist, dass das Beschichtungsmaterial im Durchlasskanal mit der Druckluft vermischt werden kann, und
gegebenenfalls mindestens eine weitere seitliche Bohrung aufweist, die einen Einlass für Wasser zu Reinigungszwecken bildet und die ebenfalls mit der in Längsrichtung verlaufenden Bohrung verbunden ist, wobei die seitlichen Bohrungen jeweils mit Rückschlagventilen versehen sind.

Ferner betrifft die Erfindung die Verwendung eines Beschichtungsmaterials wie hierin definiert zur spritztechnischen Aufbringung auf ein Substrat wie hierin definiert.

Schließlich betrifft die Erfindung ein Verfahren zur Isolierung eines Gegenstandes, bei dem als Substrat eine oder mehrere zu isolierende Flächen des Gegenstandes nach dem erfindungsgemäßen Verfahren wie hierin definiert beschichtet werden.

Bevorzugte Ausführungsformen der Erfindung sind in der nachstehenden Beschreibung, den Figuren sowie den abhängigen Patentansprüchen offenbart.

In bestimmten Ausführungsformen umfassen das erfindungsgemäße Verfahren und die erfindungsgemäße Anlage zusätzlich zu den in den Patentansprüchen genannten Merkmalen weitere Merkmale. In weiteren Ausführungsformen bestehen das erfindungsgemäße Verfahren und die erfindungsgemäße Anlage aus den in den Patentansprüchen und der vorliegenden Beschreibung offenbarten Merkmalen. Sinngemäß das Gleiche gilt für den erfindungsgemäßen Teil der Anlage, der zur Steuerung der Förderung des Beschichtungsmaterials dient.

Insbesondere umfasst die erfindungsgemäße Anlage keine Pumpen zur Förderung des Beschichtungsmaterials. Stattdessen wird, wie vorstehend und auch nachstehend offenbart, das poröse Beschichtungsmaterial mittels Druckluft befördert. Dabei wird es in der erfindungsgemäßen Ventileinheit, die auch als Mischeinheit bezeichnet werden kann, mit Druckluft und ggfs. Wasser oder wasserhaltigen Zusätzen vermischt. So kann die poröse Struktur des Beschichtungsmaterials erhalten werden.

Gegenüber dem vorgenannten Stand der Technik zeichnet sich die vorliegende Erfindung also insbesondere durch den Vorteil aus, dass keine Pumpen zur Förderung des Beschichtungsmaterials verwendet werden. Stattdessen wird das Beschichtungsmaterial mit Druckluft befördert und insbesondere in der erfindungsgemäßen Ventil- bzw. Mischeinheit mit Druckluft und ggfs. Wasser/wasserhaltigen Zusätzen vermischt, bevor dann das Beschichtungsmaterial druckluftunterstützt mittels einer Spritzapparatur auf eine zu beschichtende Fläche aufgebracht wird.

### Kurze Beschreibung der Figuren

**Figur 1** zeigt eine Gesamtansicht der erfindungsgemäßen Anlage.
**Figur 2** zeigt einen erfindungsgemäßen Druckbehälter mit Druckplatte, Auslass und Auslassventil.
**Figur 3** zeigt eine erfindungsgemäße Ventileinheit mit Durchlasskanal für das Beschichtungsmaterial und seitlichen Zuführungen für Druckluft.
**Figur 4** zeigt eine Seitenansicht einer Spritzapparatur in Form einer Handspritzpistole.
**Figur 5** zeigt eine Schnittansicht der Handspritzpistole.
**Figur 6** zeigt eine Vorderansicht, eine Seitenansicht und eine Aufsicht einer erfindungsgemäßen Anlage, die auf einem Rollwagen angeordnet ist, sowie eine Abbildung eines Bedieners mit der Anlage zur Veranschaulichung einer möglichen Dimensionierung.
**Figur 7** zeigt eine dreidimensionale Ansicht einer erfindungsgemäßen Anlage mit zwei Druckbehältern, die auf einem Rollwagen angeordnet ist.

Die Erfindung ist jedoch nicht auf die in den vorstehend angegebenen Figuren dargestellten Ausführungsformen beschränkt.

**Figur 1** zeigt eine Gesamtansicht der erfindungsgemäßen Anlage, die einen Druckbehälter **1**, eine Spritzapparatur **2**, eine erfindungsgemäße Ventileinheit **3**, eine Druckregelventil- und Druckmesseinrichtungsanordnung (Manometer) **5** für die Regulierung der Druckluftzufuhr sowie die entsprechenden Leitungen **4a**, **4b**, **6, 7, 8** für Druckluft- und Beschichtungsmaterialförderung umfasst. Nicht gezeigt in **Figur 1** ist ein weiterer Behälter zur Aufnahme von Flüssigkeit, insbesondere Wasser oder wasserhaltigen Flüssigkeiten, sowie eine Leitung, mit der der Behälter an die Druckluftleitung **7** angeschlossen wird, so dass die in der Ventileinheit **3** zugeführte Druckluft wie erforderlich befeuchtet werden kann.

In Schritt (a) des erfindungsgemäßen Verfahrens wird der Druckbehälter **1** über einen Einlass mit porösem Beschichtungsmaterial beschickt. Der Einlass kann beispielsweise durch einen abnehmbaren Deckel des Behälters gebildet werden, der nach Beschickung des Behälters wieder mit diesem druckfest verschlossen wird. Alternativ kann der Einlass in Form einer Öffnung an einer geeigneten Stelle des Behälters ausgebildet sein, die mit einem geeigneten Ventil versehen ist, das mit einer Leitung verbunden ist, über die Beschichtungsmaterial zugeführt wird.

Nach Beschickung des Druckbehälters **1** wird das Beschichtungsmaterial gemäß Schritt (b) des erfindungsgemäßen Verfahrens durch Druckbeaufschlagung über den Auslass **1d** (siehe **Figur 2**), der mit einem Ventil zum Öffnen und Verschließen des Auslasses versehen ist, aus dem Behälter in die Leitung (**4a, 4b**) befördert, an die eine Spritzapparatur **2** angeschlossen ist.

Wird bei dem Druckbehälter eine Ausführungsform verwendet, die eine Druckplatte **9** (siehe **Figur 2**) verwendet, so ist der Druckbehälter in einen Beschichtungsmaterialraum **1e** und einem Druckmittelraum **1f** unterteilt. Durch Beaufschlagung des Druckmittelraums mit über Leitung **6** zugeführter Druckluft wird diese in Bewegung gesetzt, so dass das Beschichtungsmaterial aus dem Beschichtungsmaterialraum **1e** in Leitung **4a**, **4b** befördert wird. Alternativ kann die Druckplatte mechanisch oder hydraulisch bewegt werden.

Erfindungsgemäß kann mehr als ein Druckbehälter verwendet werden und aus diesem gleichzeitig bzw. nacheinander Beschichtungsmaterial entnommen werden. Es sind dann weitere Leitungen und Ventile vorhanden, die die gleichzeitige bzw. nacheinander erfolgende Beförderung des Beschichtungsmaterials aus diesen Behältern regeln.

Nach Austritt aus dem Druckbehälter und Eintritt in Leitung **4a** wird das Beschichtungsmaterial gemäß Schritt (c) des erfindungsgemäßen Verfahrens durch eine erfindungsgemäße Ventileinheit **3** geleitet. Die Ventileinheit weist eine in Längsrichtung verlaufende Bohrung auf, die einen Durchlasskanal **3a** für das Beschichtungsmaterial bildet. Diese ist mit seitlichen Bohrungen **3b** und **3c** verbunden, die Einlässe für Druckluft bilden, so dass das Beschichtungsmaterial im Durchlasskanal mit der Druckluft vermischt und durch diese verwirbelt wird. Die Einlasse sind mit Rückschlagventilen **3e, 3f** versehen.

Der Druckluft wird gegebenenfalls eine Flüssigkeit, insbesondere Wasser bzw. wasserhaltige Materialien, zugesetzt sowie gegebenenfalls weitere Zusätze, die dem Beschichtungsmaterial zugesetzt werden sollen und die Druckluft befördert werden können. Dazu wird kann ein geeigneter Vernebler (nicht in **Figur 1** gezeigt) verwendet werden.

Durch die in der Ventileinheit **3** erfolgende Druckluftzufuhr wird das Beschichtungsmaterial bei der weiteren Förderung durch Leitung **4b** zur Spritzapparatur derart aufgelockert, dass eine Beschädigung bzw. Zerstörung der porösen Struktur bzw. der die poröse Struktur des Beschichtungsmaterials ausmachenden Bestandteile vermieden bzw. ausreichend vermindert wird, so dass das Material nach Aufbringung auf ein Substrat als Isoliermaterial geeignet ist.

Im Lichte dieser Offenbarung erkennt der Fachmann in Bezug auf die Länge der Leitungen **4a** und **4b**, dass diese so auszulegen sind, dass der obige Effekt erzielt wird. Die genauen Längen hängen natürlich von der gesamten Dimensionierung der erfindungsgemäßen Anlage ab. Wie auch in Figur 1 veranschaulicht, kann sich die erfindungsgemäße Ventileinheit **3** über ein kurzes Leitungsstück **4a** oder unmittelbar an den Druckbehälter anschließen.

Nach Durchmischung und gegebenenfalls Befeuchtung bzw. Zusatz weiterer mittels Druckluft förderbarer Materialien in der Ventileinheit **3** wird das Beschichtungsmaterial druckluftgestützt weiter durch Leitung **4b** zur Spritzapparatur befördert. Die Leitung **4a, 4b** kann ganz oder teilweise aus starrem oder flexiblem druckfestem Material ausgebildet sein.

Zum Beispiel kann die Leitung **4a** aus Edelstahl bestehen und die Leitung **4b** aus einem druckfesten flexiblem Schlauch auf Basis von beispielsweise Polyvinylchlorid. Ferner sind Schläuche auf Basis von Gemischen aus PVC und Silikon geeignet, die insbesondere doppelwandig ausgeführt sind. Die Schlauchmaterialien zeichnen sich dadurch aus, dass sie glattwandig sind und keine Feuchtigkeit aufnehmen.

Beispielsweise wird für die stromabwärts der Ventileinheit angeordnete Leitung **4b**, ein von der Firma Petzetakis Deutschland GmbH erhältlicher flexibler Schlauch auf Basis von PVC mit der Handelsbezeichnung Helivyl Buna Super Soft verwendet, der über einen Temperaturbereich von -30°C bis +80°C einsetzbar ist und erforderliche Beständigkeit gegen Witterungseinflüsse (Ozon und UV, Wasser, Säuren, Laugen, Alterungsbeständigkeit) aufweist. Beispielhafte Schlauchlängen betragen 1 bis 50 m, vorzugsweise 10 bis 40 m, z. B. 12 oder 15 bis 20 m.

Die Innendurchmesser der Leitungen der erfindungsgemäßen Anlage können im Bereich von einigen mm bis cm liegen, je nach der gesamten Dimensionierung der Anlage. Für die Leitung **4a**, **4b** zur Beförderung des Beschichtungsmaterials beträgt der Innendurchmesser beispielsweise 10 bis 20 mm. Insbesondere kann ein Schlauch der obigen Art verwendet werden, bei dem der Innendurchmesser 13 mm beträgt.

Für die Druckluftzufuhr verwendete Leitungen weisen Durchmesser innerhalb der gleichen Größenordnung auf wie vorstehend beschrieben. Insbesondere kann eine Leitung **8** zur Zufuhr von Druckluft zur Spritzapparatur aus einer Leitung wie einem Schlauch mit einem Innendurchmesser im Bereich von 5 bis 20 mm, insbesondere 5 bis 15 mm wie beispielsweise 9 mm bestehen.

In Schritt (d) des erfindungsgemäßen Verfahrens wird das Beschichtungsmaterial in einen Einlass einer Spritzapparatur **2** geleitet, die beispielsweise als Hand- oder Automatikspritzpistole mit einer Düsenanordnung **2a**, einem Betätigungshebel **2b** und einem Pistolengriff **2c** ausgebildet sein kann. Die Spritzapparatur weist einen weiteren Einlass **2d** für die Zufuhr von Druckluft auf.

In der Spritzapparatur wird die Druckluft dann so mit dem Beschichtungsmaterial in Kontakt gebracht, dass es über die Düsenanordnung **2a** zerstäubt und in einem geeigneten Strahl wie einem Flachstrahl oder einem Rundstrahl auf das zu beschichtende Substrat aufgebracht werden kann.

Durch die Druckregelventil- und Manometeranordnung **5** sind die Drücke im Druckbehälter **1**, in Beschichtungsmaterialleitung **4a**, **4b** sowie in den Druckluftleitungen **7** zur Ventileinheit und **8** zur Spritzapparatur getrennt voneinander steuerbar, so dass jeweils die gewünschten Betriebsbedingungen eingestellt werden können.

Bei dem erfindungsgemäßen Verfahren liegen die Arbeitsdrücke im Druckbehälter im Allgemeinen im Bereich zwischen 2 und 5 bar, insbesondere 2 bis 4,5 bar, in der erfindungsgemäßen Ventileinheit im Bereich zwischen 2 und 4 bar, insbesondere 2 bis 3 bar, und in der Spritzapparatur im Bereich von 2 bis 5 bar.

Je nach Viskosität des Beschichtungsmaterials betragen nach einer Ausführungsform der Erfindung der Arbeitsdruck im Druckbehälter und der Druck für die zusätzliche Druckluftzufuhr in der erfindungsgemäßen Ventileinheit zwischen 1,5 und 3,0 bar, wobei der Druck für die zusätzliche Druckluftzufuhr gleich oder niedriger als der Arbeitsdruck im Druckbehälter ist.

Die Durchflussrate des Beschichtungsmaterials beträgt im Allgemeinen 0,25 bis 10 kg/min., wobei dieser Wert von den in den einzelnen Anlagenbereichen verwendeten Drücken und der Dimensionierung der Düsenanordnung in der Spritzapparatur abhängig ist.

Bei Zusatz von Flüssigkeit zur Befeuchtung der Druckluft, insbesondere Wasser bzw. wasserhaltiger Flüssigkeit, in der über eine Leitung **7** der Ventileinheit **3** zugeführten Druckluft beträgt der Flüssigkeitsverbrauch bei den obigen Bedingungen etwa 0,05 bis 1 kg/Stunde, wobei dieser Wert ebenfalls von der Dimensionierung der Anlage sowie den in den einzelnen Anlagenbereichen verwendeten Drücken und der Düsenanordnung abhängt.

Die beiden folgenden Tabellen geben typische Verbrauchsmengen für Druckluft (in 1/min.) in Spritzapparaturen vom Typ Spritzpistole in Abhängigkeit von der in der Spritzapparatur verwendeten Düsengröße und dem eingestellten Druck an.

| Düse Ø mm | Druck in bar | | | | |
|---|---|---|---|---|---|
| | 2 bar | 3 bar | 4 bar | 5 bar | 6 bar |
| 3.0 | 300 | 380 | 470 | 570 | 700 |
| 4,0 | 450 | 570 | 700 | 840 | 1000 |
| 5,0 | 640 | 840 | 1050 | 1270 | 1500 |
| 6,0 | 920 | 1250 | 1600 | 1950 | 2200 |

| | Düse Ø | | |
|---|---|---|---|
| Druck | 6mm | 9mm | 12 mm |
| 3 bar | 510 | 650 | 800 |
| 4 bar | 530 | 670 | 825 |
| 5 bar | 530 | 700 | 860 |

Obige Werte sind jedoch auch von der Umgebungstemperatur und den Eigenschaften des Beschichtungsmaterials abhängig und können in Abhängigkeit davon variieren.

Das erfindungsgemäße Verfahren wird im Allgemeinen bei Raumtemperatur, d. h. in einem Temperaturbereich zwischen 15 und 25°C durchgeführt. Es kann jedoch auch bei niedrigeren oder höheren Temperaturen durchgeführt werden, solange die Förderbarkeit des Beschichtungsmaterials gegeben ist, z.B. in einem Temperaturbereich von 5 bis 15°C.

**Figur 2** zeigt eine Ausführungsform des erfindungsgemäßen Druckbehälters mit Druckplatte **9** und Auslass **1d,** der in eine Beschichtungsmaterialleitung **4a** führt, die an ein Ventil **1b** zur Steuerung des Ausflusses aus dem Druckbehälter **1** angeschlossen ist. Durch die Verwendung der Druckplatte **9** wird der Druckbehälter in einen Beschichtungsmaterialraum **1e** und einen Druckmittelraum **1f** unterteilt. Durch Druckbeaufschlagung des Druckmittelraums **1f** wird die Druckplatte Richtung Auslass bewegt und so das Beschichtungsmaterial in Leitung **4a** befördert.

**Figur 3** zeigt eine vergrößerte Ansicht einer Ausführungsform der erfindungsgemäßen Ventileinheit, die stromaufwärts über das Ventil **1b** an eine Leitung **4a** angeschlossen ist, in die das Beschichtungsmaterial aus dem Auslass des Druckbehälters eintritt. Auf der stromabwärts gelegenen Seite ist die Ventileinheit mit einer Leitung **4b** verbunden, die zur Spritzapparatur führt. Die Ventileinheit weist einen Durchlasskanal **3a** auf, der seitlich mit Bohrungen **3b** und **3c** verbunden ist, die auf ihrer äußeren Seite jeweils mit Rückschlagventilen **3e** und **3f** versehen sind, an die Leitungen **7a** und **7b** angeschlossen sind, über die Druckluftzufuhr erfolgt. Dabei kann die Druckluft mit Flüssigkeit, insbesondere Wasser, wasserhaltigen Materialien oder sonstigen Zusätzen, die mittels Druckluft förderbar sind, versetzt werden.

Die seitlichen Bohrungen **3b** und **3c** sind so angeordnet, dass die Druckluftzufuhr, die Förderung des Materials stromabwärts zur Spritzapparatur unterstützt. Dazu sind die Bohrungen insbesondere in einem Winkel < 90° angeordnet, vorzugsweise in einem Winkel im Bereich von 20 bis 60°, insbesondere 30 bis 50°, wie 35 bis 45°. Bevorzugt sind die seitlichen Bohrungen gegenüberliegend angeordnet. Dadurch wird eine besonders günstige Durchmischung und Auflockerung des Materials erzielt.

Nicht gezeigt in **Figur 3** ist ein weiterer Anschluss, der auf der Oberseite der Ventileinheit angebracht sein kann und der die Zufuhr von Reinigungsmittel und/oder Wasser nach Ende des Betriebs der erfindungsgemäßen Anlage dient, so dass diese gereinigt und von Beschichtungsmaterialrückständen befreit werden kann. Diese weitere Zuleitung ist ebenfalls mit einem geeigneten Ventil wie einem Rückschlagventil versehen.

**Figur 4** zeigt eine Seitenansicht einer Spritzapparatur in Form einer Handspritzpistole, die mit einer Düsenanordnung **2a**, einem Betätigungshebel **2b,** einem Einlass für das Beschichtungsmaterial **2c** und einem weiteren Einlass für Druckluft **2d** ausgestattet ist. Die Handspritzpistole verfügt ferner über einen Aufhängehaken **2f**.

**Figur 5** zeigt eine seitliche Schnittansicht durch die Handspritzpistole nach **Figur 4**. Erfindungsgemäß erfolgt die Zerstäubung z.B. mittels dem Fachmann bekannter handelsüblicher Spritzpistolen, die geeignete Düsenanordnungen mit Innen- und Außenzerstäubung aufweisen.

**Figur 6** zeigt eine Ausführungsform der erfindungsgemäßen Anlage, bei der diese auf einem Rollwagen angeordnet ist. Eine geeignete Ausführungsform des Rollwagens weist eine Breite 10 von 70 bis 100 cm, eine Höhe **11** von 70 bis 100 cm und eine Länge **12** von 80 bis 100 cm auf. Auf der Bodenplatte des Rollwagens ist ein Gehäuse aufgebracht, innerhalb dessen die erfindungsgemäße Ventileinheit **3** untergebracht ist. Auf der Oberseite des Gehäuses sind zwei Druckbehälter angeordnet, die jeweils einen Auslass mit sich daran anschließender Materialleitung aufweisen, die zu einer Leitung zusammengeführt werden, die mit der Ventileinheit verbunden ist (nicht gezeigt in Figur 6).

In der Vorderansicht von **Figur 6a** ist ein Anschluss **14** zu sehen, an den eine Leitung **4** zur Beförderung des Beschichtungsmaterials zu einer Spritzapparatur angeschlossen werden kann. Leitung **4** ist in der in **Figur 6** gezeigten Ausführungsform als flexibler Schlauch ausgeführt, der in seiner Aufbewahrungsposition gezeigt ist. Ferner ist auf dem Rollwagen ein Behälter **15** angeordnet, in dem eine Flüssigkeit wie Wasser zur Befeuchtung der Druckluft aufbewahrt wird und der an eine Druckluftleitung **7** (nicht gezeigt in **Figur 6**) angeschlossen werden kann, die zur erfindungsgemäßen Ventileinheit führt.

Neben einer mobilen Ausführungsform wie beispielsweise in **Figur 6** gezeigt kann die erfindungsgemäße Anlage auch stationär, d.h. dauerhaft an einem bestimmten Ort, ausgeführt sein.

In **Figur 7** ist eine dreidimensionale Ansicht des Rollwagens gemäß **Figur 6** gezeigt, in der insbesondere Einlassventile für die Druckluftzufuhr zu den Druckbehältern 1 gezeigt sind. Die Druckbehälter **1** verfügen auf ihrer Oberseite ferner über Manometer, die den Druck im Druckmittelraum anzeigen. Ansonsten kann auf die Erläuterungen zu **Figur 6** verwiesen werden.

Die erfindungsgemäße Anlage wurde vorstehend in Bezug auf ihre Verwendung zur Aufbringung eines porösen Beschichtungsmaterials beschrieben. Die Anlage und insbesondere die Anordnung der erfindungsgemäßen Ventileinheit kann jedoch auch zu anderen Zwecken verwendet werden, bei denen eine Materialförderung und Druckluftzufuhr von Vorteil sind, wie sie die erfindungsgemäße Anlage ermöglicht. So kann die Anlage falls gewünscht auch zur Aufbringung nichtporöser Materialien auf Substrate oder zum Behandeln von Flächen mit Materialien genutzt werden, die mit der erfindungsgemäßen Anlage gefördert und appliziert werden können, auch wenn mit der Applikation keine dauerhafte Verbindung zwischen Material und behandeltem Substrat verbunden ist, z. B. weil dort nur eine Reinigungs- oder Polierwirkung erzielt werden soll.

Erfindungsgemäß können neben herkömmlicher Druckluft auch andere Gase und Gasgemische (Druckgase) zur Druckbeaufschlagung und druckunterstützen Beförderung und Aufbringung eingesetzt werden.

Poröse Beschichtungsmaterialien, die mit der erfindungsgemäßen Anlage gefördert und auf Substrate aufgebracht werden können, sowie deren Herstellung sind beispielsweise in der EP 1 697 671 A1 und der WO 2003/097227 A1 beschrieben. Andere geeignete Materialien sind kommerziell erhältlich, z. B. von der Worlee-Chemie GmbH, Hamburg, Deutschland.

Die porösen, flüssig bis pastösen Beschichtungsmaterialien liegen im Allgemeinen als wässrige Dispersionen von porösen, d.h. Poren aufweisenden Festkörperteilchen vor. Mit anderen Worten, ein erfindungsgemäßes Beschichtungsmaterial umfasst eine flüssige Phase, in der poröse Festkörperteilchen dispergiert sind, die aus Aerogel- oder Xerogelteilchen aus organischen oder anorganischen Materialien gebildet sind. Die Konsistenz dieser Dispersion kann als flüssig bis pastös beschrieben werden, in Abhängigkeit von den Anteilen der festen und flüssigen Bestandteile der jeweiligen Dispersion. Zudem können diese Beschichtungsmaterialien noch zusätzlich Gasblasen (z.B. luftgefüllte oder lufthaltige Gasblasen) enthalten, die eine schaumartige Struktur erzeugen. Die vorstehend beschriebenen erfindungsgemäßen Materialien werden hier auch kurz als poröse Beschichtungsmaterialien bezeichnet.

Insbesondere weist das erfindungsgemäße Beschichtungsmaterial eine Viskosität von 10.000 bis 100.000 mPas auf, insbesondere 30.000 bis 100.000 mPas, vorzugsweise 50.000 bis 90.000 mPas, gemessen mit einem Viskosimeter Haake VT 500, Messeinrichtung E 100, Schubspannung ca. 91 S⁻¹.

Je nach gewünschter Anwendung können den Beschichtungsmaterialien neben den Bestandteilen, die die Porosität ausmachen, weitere feste oder flüssige Bestandteile zugefügt werden, die gewünschte Eigenschaften verleihen wie z. B. Flammschutzmittel zur flammhemmenden Ausrüstung einer aus dem Beschichtungsmaterial hergestellten Isolierschicht oder Korrosionsschutzmittel zur korrosionsschützenden Ausrüstung bei Aufbringung auf Metallsubstrate.

Die zu beschichtenden Substrate können Teil von Gegenständen wie Dächern, Außen- und Innenwänden von Gebäuden oder Behältern wie Containern, Tanks, Rohrleitungen, Fahrzeugteilen, Schiffsbauteilen, Anlagenbauteilen der chemischen Industrie und anderer Industrien sein oder diese bilden. Sie können vor Aufbringung der erfindungsgemäßen Beschichtung bereits mit anderen Materialen beschichtet worden sein, z.B. mit Lacken.

Das Substrat umfasst insbesondere ein Material, oder besteht daraus, das ausgewählt ist aus der Gruppe bestehend aus Glas, Holz und Holzwerkstoffe, Metallen, insbesondere Eisen, Stahl und Aluminium, insbesondere eloxiertem Aluminium, mineralische Baustoffe wie Beton, Zementwerkstoffe, Fliesen, Steine, wie z.B. Kalksandstein, Ytong-Stein, Keramik, sowie Kunststoffen, insbesondere Polyethylen sowie Copolymere davon und zur Verwendung als Lacke geeignete Polymere wie Alkydharze, und Kombinationen davon.

Die porösen Festkörperteilchen des erfindungsgemäßen Beschichtungsmaterials sind aus Aerogel- oder Xerogelteilchen aus organischen oder anorganischen Materialien gebildet, z.B. Resorzinol-Formaldehyd- oder Melamin-Formaldehyd-Aerogel-Teilchen bzw. Metalloxid-Aerogel-Teilchen (z.B. Kieselsäure-, Titandioxid- und Aluminiumoxid-Aerogele).

Das erfindungsgemäß verarbeitbare poröse Beschichtungsmaterial enthält vorzugsweise poröse Festkörperteilchen auf Basis von Siliciumdioxid-Aerogelen oder -Xerogelen, die gegebenenfalls chemisch modifiziert sein können. Insbesondere ist die Oberfläche der Aero- bzw. Xerogele hydrophob modifiziert, insbesondere durch Silanisierung. Insbesondere sind Aerogele auf Siliciumdioxidbasis, nachstehend auch kurz Silica-Aerogele, erfindungsgemäß geeignet. Diese Materialien weisen eine Dichte im Bereich von 100 bis 140 kg/m³ und eine Porosität von > 80 %, insbesondere von > 90% auf. Mit der Porosität einher geht eine hohe innere Oberfläche von ca. 600 bis 800 g/m², gemessen als BET Oberfläche, sowie ein hohe Ölaufnahme von ca. 500 bis 700 g DBP (Dibutylphthalat) per 100g Festkörperteilchen.

Wie dem Fachmann bekannt ist, ist mit Porosität bzw. Porositätsgrad der prozentuale Anteil des Porenvolumens am Gesamtvolumen des porösen Materials gemeint. Ein erfindungsgemäß verarbeitbares poröses Beschichtungsmaterial auf Basis von Silica-Aerogelen bzw. -Xerogelen weist vorzugsweise die folgenden Parameter auf, die sich auf das Material als Ausgangsmaterial beziehen, d. h. vor Aufbringung auf Substrate mittels dem hierin beschriebenen Verfahren und anschließender Trocknung zur Ausbildung einer Isolierschicht.

Die Dichte des Materials liegt im Allgemeinen bei 0,3 bis 0,8 g/cm³, insbesondere 0,4 bis 0,6 g/cm³, wie insbesondere 0,5 g/cm³.

Der pH-Wert liegt im Allgemeinen im Bereich von 7 bis 10, vorzugsweise 8 bis 10, insbesondere 8,3 bis 8,5. Die Shore-Härte (gemessen mit einem Härteprüfgerät nach DIN 53505) liegt im Allgemeinen im Bereich von A = 20 bis 70, vorzugsweise 30 bis 60, insbesondere 45.

Der Festkörpergesamtgehalt, d.h. der Gehalt der Dispersionen an porösen und nicht-porösen Feststoffen, liegt im Allgemeinen im Bereich von ca. 50 bis 90 Gew.-%, vorzugsweise 60 bis 80 Gew.-%, insbesondere 65 bis 75 Gew.-% wie etwa 67 Gew.-%.

Der Gehalt an porösen Festkörperteilchen liegt im Allgemeinen im Bereich von ca. 8 bis 30 Gew.-%, vorzugsweise 10 bis 20 Gew.-%, insbesondere 10 bis 15 Gew.-%.

Der Gasblasengehalt liegt im allgemeinen im Bereich von 0 Vol.-% bis 50 Vol.-%, vorzugsweise 10 Vol.-% bis 40 Vol-%, insbesondere 20 Vol.-% bis 30 Vol.-%. Der Gasblasengehalt errechnet sich, in dem vom Volumen der Gesamtformulierung (errechnet aus Masse * Dichte) der Volumenanteil der Formulierungsbestandteile abgezogen wird und ins Verhältnis zum Gesamtvolumen gesetzt wird.

Der Wasseranteil der Formulierung des Beschichtungsmaterials liegt im Allgemeinen im Bereich von 20 bis 50 Gew.-%, vorzugsweise 25 bis 40 Gew.-%, insbesondere 30 bis 35 Gew.-% wie etwa 32 Gew.-%.

Neben dem porösen Festkörperbestandteil und einem Dispersionsmittel, insbesondere Wasser, enthält das Beschichtungsmaterial im Allgemeinen als weitere Bestandteile mindestens ein Polymer oder Copolymer, insbesondere auf Acrylatbasis, sowie gegebenenfalls weitere Bestandteile wie Emulgatoren, Stabilisatoren, Tenside, Pigmente, flammhemmende Additive, Korrosionsschutzmittel etc.

Das poröse Beschichtungsmaterial wird mittels des erfindungsgemäßen Verfahrens im Allgemeinen in Schichtdicken von bis zu 30 mm auf ein Substrat aufgebracht. Vorzugsweise liegt die Schichtdicke im Bereich von 10 mm bis 100 µm, insbesondere 5 mm bis 500 µm, bezogen auf den getrockneten Zustand, der im Allgemeinen bei Trocknung bei Raumtemperatur innerhalb von 24 Stunden nach Aufbringung erreicht wird. Es kann auch bei erhöhten Temperaturen getrocknet werden, z.B. bei Temperaturen bis zu 120°C. Im noch nicht getrockneten, d. h. nassen Zustand sind die Schichtdicken in der Regel etwa 10 bis 20% größer.

### Ausführungsbeispiel

Es wurde ein Beschichtungsmaterial gemäß der nachstehenden Rezeptur hergestellt.

| | **Bestandteil** | | **Menge** | **Chem. Zusammensetzung** |
|---|---|---|---|---|
| 1 | WorléeCryl CH-X-2156 | 61% in Wasser | 48,20 | Acrylatdispersion |
| 2 | WorléeCryl CH-X 2157 | 59% in Wasser | 24,00 | Acrylatdispersion |
| 3 | WorléePaste W 931 (weiß) | 50% in Wasser | 1,41 | TiO₂-Paste |
| 4 | Glasfaser FGCS 316 / 3 | | 3,29 | Glasfasern |
| 5 | WorléeAdd FR 5000 | | 9,39 | Flammschutzmittel auf Basis von Phosphorverbindungen |
| 6 | Enova Aerogel | | 9,39 | Silica Aerogel |
| 7 | WorléeAdd 8905 | | 2,82 | Alkalische ZnO-Lösung |
| 8 | Wasser | | 1,5 | |
| | | **∑** | **100,00** | |

4 ist von STW - Schwarzwälder Textilwerke erhältlich, die übrigen Bestandteile sind von Worlee Chemie GmbH, Hamburg erhältlich.

Zur Herstellung des Beschichtungsmaterials wurden Bestandteil 1 und Bestandteil 2 vorgelegt und unter Rühren homogenisiert. Dann wurden Bestandteil 3 und Bestandteil 4 portionsweise unter Rühren langsam eingestreut und anschließend mit dem Dissolver unter starker Scherung dispergiert. Danach wurde Bestandteil 5 portionsweise unter langsamen Rühren langsam eingestreut und unter Anwendung niedriger Schwerkräfte homogenisiert. Anschließend wurde Bestandteil 6 portionsweise unter langsamen Rühren langsam eingestreut und unter Anwendung niedriger Schwerkräfte homogenisiert. Schließlich wurde Bestandteil 7 und Bestandteil 8 unter langsamen Rühren einfließen gelassen und unter Anwendung niedriger Schwerkräfte homogenisiert.

Anschließend wurde eine Menge von etwa 5kg des Beschichtungsmaterials in einen Druckbehälter einer Anlage wie in **Figur 6** gezeigt eingebracht und mittels dieser Anlage auf ein Stahlblech als Substrat aufgebracht.

Bevor das poröse Beschichtungsmaterial in die Anlage gefüllt wurde, wurde diese mit Wasser befüllt und gespült. Neben der Vorbefeuchtung des Druckbehälters 1 und der Schläuche 4a, 4b kann hierbei die Funktion der einzelnen Bauteile überprüft werden.

Der bzw. die Behälter **1** waren so ausgelegt, dass sie mit je 2 Liter Wasser befüllt werden konnten und sodann verschlossen wurden. Auf die Behälter wurde mit 0.5 Bar Druck beaufschlagt. Das Auslassventil **1b** der Druckbehälter und die erfindungsgemäße Ventileinheit **3** wurden geöffnet und der Hebel **2b** der Spritzpistole **2** betätigt. Das Wasser wurde durch die Anlage gedrückt und trat an der Pistolendüse aus.

Zusätzlich wurde die Druckluftzufuhr über Leitung **7** geöffnet, ebenfalls mit 0,5 Bar. Das Wasser trat mit Luft angereichert aus der Düse. Die Zerstäuberdruckluftzufuhr **8** wurde geöffnet und ebenfalls mit 0,5 Bar eingestellt. Das mit Luft angereicherte Wasser trat zerstäubt aus der Düse an der Pistole **2** aus. Dieser Vorgang kann sowohl der Vorbefeuchtung aller relevanten Teile als auch der Funktionsüberprüfung dienen. Nachdem der bzw. die Behälter entleert waren, wurde der Druck abgelassen.

Sodann wurde Beschichtungsmaterial in den bzw. die Druckbehälter **2** gefüllt. Danach wurde die Druckplatte **9** auf das Material gelegt und der/die Behälter **2** verschlossen. Der Materialdruck und die Druckluftzufuhr **7** wurden auf 2,5 Bar eingestellt. Danach wurde das Auslassventil **1b** geöffnet und der Pistolenhebel **2b** betätigt. Bei Austritt des Materials an der Düse der Pistole **2** wurde die Zerstäuberluft mit 3,0 Bar eingestellt und das Material so auf ein Substrat aufgebracht.

Nach Beendigung der Arbeiten wurde die Anlage wie beschrieben mit Wasser gespült und gereinigt.

Ferner wurden geeignete Probenkörper aus dem Beschichtungsmaterial hergestellt und der Wärmedurchgangskoeffizient sowie die Wärmeleitfähigkeit gemessen. Zur Herstellung der Probenkörper wurde das Beschichtungsmaterial auf eine nicht haftende Oberfläche (z. B. aus Teflon) appliziert (nass ca. 12 mm Schichtdicke, trocken ca. 10 mm Schichtdicke). Nach Trocknung wurde die Beschichtung vom Substrat entfernt und es wurden quadratische Prüfkörper mit 29 cm Kantenlänge zugeschnitten.

Der Wärmedurchgangskoeffizient gibt die Wärmemenge an, welche durch 1 m² eines Stoffes mit einer bestimmten Schichtdicke hindurchgeht, wenn der Temperaturunterschied 1 K beträgt. Dieser Wert ist somit schichtdickenabhängig. Er wurde nach dem in DIN EN 12664 beschriebenen Verfahren gemessen. Danach betrug der Wärmedurchgangskoeffizient bei einer mit einer 10 mm dicken Schicht aus obigem Isoliermaterial beschichteten Probe 4, 7 W/ (m² x K).

Die Wärmeleitfähigkeit ist das Vermögen eines Stoffes, thermische Energie mittels Wärmeleitung in Form von Wärme zu transportieren. Als Stoffkonstante ist dieser Wert von der Schichtdicke unabhängig. Die Wärmeleitfähigkeit der vorstehend genannten Probenschicht betrug 0,046 W/(m² x K), gemessen nach dem in DIN EN 12664 beschriebenen Verfahren.

### Bezugszeichenliste

- 1: Druckbehälter
- 1a, 1b: Einlassventil bzw. Auslassventil Druckbehälter
- 1c: Oberseitiger Verschluss des Druckbehälters
- 1e: Beschichtungsmaterialraum
- 1d: Auslass Druckbehälter
- 1f: Druckmittelraum
- 2: Spritzapparatur
- 2a: Zerstäuberdüse
- 2b: Betätigungshebel
- 2c: Spritzapparaturgriff
- 2d: Einlass Druckluft Spritzapparatur
- 2e: Beschichtungsmaterialzufuhr Spritzapparatur
- 2f: Haltegriff Spritzapparatur
- 3: Ventileinheit
- 3a: Durchlasskanal Ventileinheit
- 3b, 3c: seitlichen Bohrungen Ventileinheit
- 3d, 3e: Rückschlagventile
- 4: Leitung zwischen Druckbehälter und Spritzapparatur
- 4a, 4b: Stromabwärts bzw. stromaufwärts gelegene Leitungen
- 5: Druckregelventil und Manometeranordnung für Druckluftzufuhr
- 5a: Druckregelventil und Manometer für Druckluftzufuhr Druckbehälter
- 5b: Druckregelventil und Manometer für Druckluftzufuhr Ventileinheit
- 5c: Druckregelventil und Manometer für Druckluftzufuhr Spritzapparatur
- 6: Druckluftleitung Druckbehälter
- 7: Druckluftleitung Ventileinheit
- 7a, 7b: Druckluftzuleitungen Ventileinheit
- 8: Druckluftleitung Spritzapparatur
- 9: Druckplatte Druckbehälter
- 10: Breite Rollwagen
- 11: Höhe Rollwagen
- 12: Länge Rollwagen
- 13: Bedienperson
- 14: Anschluss für Leitung 4
- 15: Flüssigkeitsbehälter

## Patentansprüche

1. Verfahren zum druckluftgesteuerten Aufbringen eines porösen Beschichtungsmaterials auf ein Substrat, bei dem
a) mindestens ein Druckbehälter über einen Einlass mit Beschichtungsmaterial beschickt wird, das poröse Festkörperteilchen enthält, die aus Aerogel- oder Xerogelteilchen aus organischen oder anorganischen Materialien gebildet sind,
b) das Beschichtungsmaterial durch einen Auslass des mindestens einen Druckbehälters in eine Leitung befördert wird, an die eine Spritzapparatur angeschlossen ist,
c) wobei das Beschichtungsmaterial durch eine Ventileinheit geleitet wird, die stromabwärts des mindestens einen Druckbehälters und stromaufwärts der Spritzapparatur angeordnet ist und in der das Beschichtungsmaterial mit Druckluft und gegebenenfalls Wasser oder wasserhaltigen Zusätzen vermischt wird,
d) das so behandelte Beschichtungsmaterial in einen Einlass der Spritzapparatur geleitet wird,
e) der Spritzapparatur über einen weiteren Einlass Druckluft zugeführt wird und
f) das Beschichtungsmaterial druckluftunterstützt zerstäubt und auf ein Substrat aufgebracht wird.

2. Verfahren nach Anspruch 1, bei dem das Beschichtungsmaterial eine Porosität aufweist, so dass es zur Verwendung als Isoliermaterial geeignet ist und die Porosität des Beschichtungsmaterials während der Verfahrensschritte (a) bis (f) erhalten bleibt.

3. Verfahren nach Anspruch 1 oder Anspruch 2, bei dem das Beschichtungsmaterial poröse Festkörperteilchen enthält, die eine Porosität von > 80 % aufweisen.

4. Verfahren nach einem der vorhergehenden Ansprüche, bei dem das Beschichtungsmaterial eine Viskosität von 10.000 bis 120.000 mPas aufweist, gemessen mit einem Viskosimeter Haake VT 500, Messeinrichtung E 100, Schubspannung ca. 91 S⁻¹.

5. Verfahren nach einem der vorhergehenden Ansprüche, bei der Druck im Druckbehälter und der Spritzapparatur von 2 bis 5 bar und in der Ventileinheit 2 bis 3 bar beträgt.

6. Verfahren nach einem der vorhergehenden Ansprüche, bei dem das Substrat ein Material umfasst oder daraus besteht, das ausgewählt ist aus der Gruppe bestehend aus Glas, Holz und Holzwerkstoffe, Metallen, mineralischen Baustoffen sowie Kunststoff und Kombinationen davon.

7. Verfahren nach einem der vorhergehenden Ansprüche, bei dem das Beschichtungsmaterial mit einer Dicke von etwa 50 µm bis 30 mm, auf das Substrat aufgebracht wird und so eine Isolierschicht erzeugt wird.

8. Anlage zum druckluftgesteuerten Aufbringen von Beschichtungsmaterial, das poröse Festkörperteilchen enthält, die aus Aerogel- oder Xerogelteilchen aus organischen oder anorganischen Materialien gebildet sind, auf ein Substrat, welche Anlage
mindestens einen Druckbehälter zur Beschickung mit Beschichtungsmaterial, wobei der Druckbehälter einen Einlass und einen Auslass für das Beschichtungsmaterial aufweist,
eine Spritzapparatur zum Aufbringen des porösen Beschichtungsmaterials auf ein Substrat, wobei die Spritzapparatur einen Einlass für das Beschichtungsmaterial, einen weiteren Einlass für die Zufuhr von Druckluft und eine Düsenanordnung aufweist,
eine Leitung, die den Beschichtungsmaterialauslass des Druckbehälters mit dem Beschichtungsmaterialeinlass der Spritzapparatur verbindet,
eine Ventileinheit, die mit der Leitung verbunden ist und die stromabwärts des Auslasses des Druckbehälters und stromaufwärts des Einlasses der Spritzapparatur angeordnet ist, wobei die Ventileinheit
mindestens eine in Längsrichtung durch die Ventileinheit verlaufende Bohrung aufweist, die einen Durchlasskanal zum Transport des Beschichtungsmaterials bildet,
mindestens eine seitliche Bohrung aufweist, die einen Einlass für die Zufuhr von Druckluft bildet, die gegebenenfalls mit Wasser oder wasserhaltigen Zusätzen versetzt ist, wobei die mindestens eine seitliche Bohrung mit der in Längsrichtung verlaufenden Bohrung so verbunden ist, dass das Beschichtungsmaterial im Durchlasskanal mit der Druckluft vermischt werden kann,
wobei die seitlichen Bohrungen jeweils mit Rückschlagventilen versehen sind,
aufweist.

9. Anlage nach Anspruch 8, bei der die Leitung, die den Druckbehälter mit der Spritzapparatur verbindet, stromaufwärts und/oder stromabwärts der Ventileinheit in Form eines flexiblen Schlauchs ausgebildet ist.

10. Anlage nach Anspruch 9, bei der der Schlauch aus Polyvinylchlorid enthaltendem Material besteht.

11. Anlage nach einem der Ansprüche 8 bis 10, bei der die Ventileinheit mindestens eine weitere seitliche Bohrung aufweist, die einen Einlass für Wasser zu Reinigungszwecken bildet und ebenfalls mit der in Längsrichtung verlaufenden Bohrung verbunden ist.

12. Anlage nach einem der Ansprüche 8 bis 11, wobei die Ventileinheit
zwei seitliche Bohrungen aufweist, die jeweils Einlässe für die Zufuhr von Druckluft bilden, wobei die Druckluft gegebenenfalls mit Wasser oder wasserhaltigen Zusätzen versetzt ist, und die mit der in Längsrichtung verlaufenden Bohrung in Fluidkommunikation stehen, wobei die beiden seitlichen Bohrungen rechtseitig und linkseitig gegenüberliegend angeordnet sind,
eine dritte seitliche Bohrung aufweist, die einen Einlass für Wasser zu Reinigungszwecken bildet und die mit der in Längsrichtung verlaufenden Bohrung ebenfalls in Fluidkommunikation steht, wobei die dritte seitliche Bohrung oberseitig oder unterseitig angeordnet ist.

13. Anlage nach Anspruch 11 oder Anspruch 12, bei der die mindestens eine bzw. die beiden seitlichen Bohrungen, die jeweils Einlässe für die Zufuhr von Druckluft bilden, wobei die Druckluft gegebenenfalls mit Wasser oder wasserhaltigen Zusätzen versetzt ist, bezogen auf den stromaufwärts gelegenen Teil der in Längsrichtung verlaufenden Bohrung, die den Durchlasskanal für das Beschichtungsmaterial bildet, in einem spitzen Winkel angeordnet sind, vorzugsweise in einem Winkel im Bereich von 20 bis 60°, insbesondere 30 bis 40 °.

14. Verwendung eines Beschichtungsmaterials wie in einem der Ansprüche 1 bis 4 definiert zur spritztechnischen Aufbringung auf ein Substrat gemäß einem der Ansprüche 6 bis 7 mittels eines Verfahrens wie in einem der Ansprüche 1, 2 und 5 definiert.

15. Verfahren zur Isolierung eines Gegenstandes, bei dem als Substrat eine oder mehrere zu isolierende Flächen des Gegenstandes nach dem Verfahren gemäß einem der Ansprüche 1 bis 7 beschichtet werden.

16. Verwendung einer Ventileinheit zur Steuerung der Förderung eines Beschichtungsmaterials, das poröse Festkörperteilchen enthält, die aus Aerogel- oder Xerogelteilchen aus organischen oder anorganischen Materialien gebildet sind, wobei die Ventileinheit wie in einem der Ansprüche 8 und 11 bis 13 definiert ausgestaltet ist.

## Claims

1. Method for compressed air-controlled application of a porous coating material onto a substrate, **characterised in that**
a) at least one pressure vessel is charged through an inlet with coating material that comprises porous solid particles that are formed from aerogel particles or xerogel particles made of organic or inorganic materials,
b) the coating material is conveyed through an outlet of the at least one pressure vessel into a line that is connected to a spraying apparatus,
c) wherein the coating material is conducted through a valve unit that is arranged downstream of the at least one pressure vessel and upstream of the spraying apparatus and in which the coating material is mixed with compressed air and optionally water or water-containing additives,
d) the thus-treated coating material is conducted into an inlet of the spraying apparatus,
e) the spraying apparatus is supplied with compressed air through a further inlet, and
f) the coating material is atomised in a compressed air-assisted manner and applied onto a substrate.

2. Method according to claim 1, **characterised in that** the porosity of the coating material is such that it is suitable for use as an insulating material and the porosity of the coating material is preserved during the procedural steps a) to f).

3. Method according to claim 1 or 2, **characterised in that** the coating material comprises porous solid particles that exhibit a porosity of > 80 %.

4. Method according to one of the preceding claims, **characterised in that** the viscosity of the coating material is from 10 000 to 120 000 mPas, measured with a Haake viscometer VT 500, measuring system E 100, shear stress ca. 91 S⁻¹.

5. Method according to one of the preceding claims, **characterised in that** the pressure in the pressure vessel and the spray apparatus is from 2 to 5 bar and in the valve unit 2 to 3 bar.

6. Method according to one of the preceding claims, **characterised in that** the substrate contains or consists of a material that is selected from the group consisting of glass, wood and wood-based materials, metals, mineral building materials as well as plastic and combinations thereof.

7. Method according to one of the preceding claims, **characterised in that** the thickness of the coating material that is applied onto the substrate is from 50 µm to 30 mm, thereby producing an insulation layer.

8. Equipment for compressed air-controlled application of coating material that comprises porous solid particles that are formed from aerogel particles or xerogel particles made of organic or inorganic materials, **characterised in that** said equipment possesses
at least one pressure vessel to be charged with coating material, wherein the pressure vessel possesses an inlet and an outlet for the coating material,
a spray apparatus for applying the porous coating material onto a substrate, wherein the spray apparatus possesses an inlet for the coating material, a further inlet for the supply of compressed air and a nozzle arrangement,
a line that connects the coating material outlet of the pressure vessel to the spray apparatus,
a valve unit that is connected to the line and which is arranged downstream of the outlet of the pressure vessel and upstream of the inlet of the spraying apparatus, wherein the valve unit
possesses at least one bore running longitudinally through the valve unit which forms a channel passage for transporting the coating material,
possesses at least one lateral bore that forms an inlet for the supply of compressed air that is optionally transferred with water or water-containing additives, wherein the at least one lateral bore is connected to the longitudinally running bore in such a way that the coating material can be mixed with the compressed air in the channel passage,
wherein the lateral bores are each equipped with non-return valves.

9. Equipment according to claim 8, **characterised in that** the line that connects the pressure vessel to the spray apparatus is designed in the form of a flexible tube upstream and/or downstream of the valve unit.

10. Equipment according to claim 9, **characterised in that** the tube is made of material that comprises polyvinyl chloride.

11. Equipment according to one of claims 8 to 10, **characterised in that** the valve unit possesses at least one further lateral bore that forms an inlet for water for cleaning purposes, and is likewise connected to the longitudinally running bore.

12. Equipment according to one of claims 8 to 11, **characterised in that** the valve unit
possesses two lateral bores that each form inlets for the supply of compressed air, wherein the compressed air is optionally transferred with water or water-containing additives, and the lateral bores are in fluid communication with the longitudinally running bore, wherein both lateral bores are arranged on the right side and left side opposite one another,
possesses a third lateral bore that forms an inlet for water for cleaning purposes, and which is also in fluid communication with the longitudinally running bore, wherein the third lateral bore is arranged on the upper or lower side.

13. Equipment according to claim 11 or claim 12, **characterised in that** the at least one or both lateral bores that each form inlets for the supply of compressed air, wherein the compressed air is optionally transferred with water or water-containing additives, said lateral bores being arranged at an acute angle, preferably at an angle between 20 to 60°, particularly 30 to 40°, relative to the upstream part of the longitudinally running bore that forms the channel passage for the coating material.

14. Use of a coating material as defined in one of claims 1 to 4 for the spray technological application onto a substrate according to one of claims 6 to 7 by means of a method as defined in one of claims 1, 2 and 5.

15. Method for insulating an article, **characterised in that** as the substrate, one or more surfaces of the article to be insulated, are coated according to the method according to one of claims 1 to 7.

16. Use of a valve unit for controlling the flow of a coating material that comprises solid particles formed from aerogel particles or xerogel particles made of organic or inorganic materials, wherein the valve unit is designed as defined in one of claims 8 and 11 to 13.

## Revendications

1. Procédé pour l'application par air comprimé d'un matériau de revêtement poreux sur un substrat, selon lequel :
a) un matériau de revêtement, qui contient des particules solides poreuses formées de particules d'aérogel ou de xérogel composées de matériaux organiques ou anorganiques, est introduit par un orifice d'entrée dans au moins un réservoir sous pression,
b) le matériau de revêtement est refoulé par un orifice de sortie dudit au moins un réservoir sous pression dans une conduite à laquelle un appareil de pulvérisation est raccordé,
c) le matériau de revêtement étant guidé à travers une unité de soupape qui est agencée en aval dudit au moins un réservoir sous pression et en amont de l'appareil de pulvérisation et dans laquelle le matériau de revêtement est mélangé à l'air comprimé et le cas échéant à de l'air ou à des additifs contenant de l'eau,
d) le matériau de revêtement ainsi traité est guidé dans un orifice d'entrée de l'appareil de pulvérisation,
e) l'air comprimé est amené à l'appareil de pulvérisation par un autre orifice d'entrée, et
f) le matériau de revêtement est atomisé à l'aide d'air comprimé et appliqué sur un substrat.

2. Procédé selon la revendication 1, selon lequel le matériau de revêtement présente une porosité telle qu'il est adapté à être utilisé comme matériau isolant et la porosité du matériau de revêtement est maintenue pendant les étapes de procédé (a) à (f).

3. Procédé selon la revendication 1 ou la revendication 2, selon lequel le matériau de revêtement contient des particules solides poreuses qui présentent une porosité > 80 %.

4. Procédé selon l'une des revendications précédentes, selon lequel le matériau de revêtement présente une viscosité de 10 000 à 120 000 mPas, mesurée au moyen d'un viscosimètre Haake VT 500, dispositif de mesure E 100, une contrainte de cisaillement d'environ 91 S⁻¹.

5. Procédé selon l'une quelconque des revendications précédentes, selon lequel la pression dans le réservoir sous pression et l'appareil de pulvérisation atteint 2 à 5 bar et dans l'unité de soupape 2 à 3 bar.

6. Procédé selon l'une quelconque des revendications précédentes, selon lequel le substrat comprend un matériau ou est constitué d'un matériau qui est choisi dans le groupe constitué du verre, du bois et de matériaux dérivés du bois, de métaux, de matériaux de construction minéraux ainsi que de matière plastique et de leurs combinaisons.

7. Procédé selon l'une quelconque des revendications précédentes, selon lequel le matériau de revêtement est appliqué selon une épaisseur d'environ 50 µm à 30 mm sur le substrat et une couche isolante est ainsi produite.

8. Installation d'application par air comprimé d'un matériau de revêtement qui contient des particules solides poreuses formées de particules d'aérogel ou de xérogel composées de matériaux organiques ou anorganiques, sur un substrat, laquelle installation :
comprend au moins un réservoir sous pression dans lequel doit être introduit le matériau de revêtement, le réservoir sous pression comprenant un orifice d'entrée et un orifice de sortie pour le matériau de revêtement,
comprend un appareil de pulvérisation servant à appliquer le matériau de revêtement poreux sur un substrat, l'appareil de pulvérisation comprenant un orifice d'entrée pour le matériau de revêtement, un autre orifice d'entrée pour l'amenée d'air comprimé et un ensemble de buses,
une conduite, qui relie l'orifice de sortie de matériau de revêtement du réservoir sous pression à l'orifice d'entrée de matériau de revêtement de l'appareil de pulvérisation,
une unité de soupape, qui est reliée à la conduite et qui est agencée en aval de l'orifice de sortie du réservoir sous pression et en amont de l'orifice d'entrée de l'appareil de pulvérisation, dans laquelle l'unité de soupape :
comprend au moins un trou qui s'étend à travers l'unité de soupape dans la direction longitudinale et qui forme un canal de passage pour le transport du matériau de revêtement,
comprend au moins un trou latéral, qui forme un orifice d'entrée pour l'amenée d'air comprimé mélangé le cas échéant à de l'eau ou à des additifs aqueux, ledit au moins un trou latéral étant relié au trou s'étendant dans la direction longitudinale, de sorte que le matériau de revêtement peut être mélangé à l'air comprimé dans le canal de passage,
dans laquelle les trous latéraux sont pourvus chacun de clapets anti-retour.

9. Installation selon la revendication 8, avec laquelle la conduite, qui relie le réservoir sous pression à l'appareil de pulvérisation, est réalisée sous la forme d'un tuyau flexible en amont et/ou en aval de l'unité de soupape.

10. Installation selon la revendication 9, avec laquelle le tuyau flexible est constitué d'un matériau contenant du chlorure de polyvinyle.

11. Installation selon l'une quelconque des revendications 8 à 10, avec laquelle l'unité de soupape comprend au moins un autre trou latéral, qui forme un orifice d'entrée pour l'eau aux fins de nettoyage et qui est relié le cas échéant au trou s'étendant dans la direction longitudinale.

12. Installation selon l'une quelconque des revendications 8 à 11, dans laquelle l'unité de soupape :
comprend deux trous latéraux, qui forment chacun des orifices d'entrée pour l'amenée d'air comprimé, l'air comprimé étant mélangé le cas échéant à de l'eau ou à des additifs aqueux, et qui sont en liaison fluidique avec le trou s'étendant dans la direction longitudinale, les deux trous latéraux étant ménagés en vis-à-vis côté droit et côté gauche,
comprend un troisième trou latéral, qui forme un orifice d'entrée pour l'eau aux fins de nettoyage et qui est également en liaison fluidique avec le trou s'étendant dans la direction longitudinale, le troisième trou latéral étant ménagé côté supérieur ou côté inférieur.

13. Installation selon la revendication 11 ou la revendication 12, avec laquelle ledit au moins un ou les deux trous latéraux, qui forment chacun des orifices d'entrée pour l'amenée d'air comprimé, l'air comprimé étant mélangé le cas échéant à de l'eau ou à des additifs aqueux, sont ménagés par rapport à la partie située en aval du trou s'étendant dans la direction longitudinale, lequel trou forme le canal de passage pour le matériau de revêtement, selon un angle aigu, de préférence selon un angle dans la plage de 20 à 60°, en particulier de 30 à 40°.

14. Utilisation d'un matériau de revêtement tel que celui défini dans l'une des revendications 1 à 4 pour l'application par air comprimé sur un substrat selon l'une quelconque des revendications 6 à 7 au moyen d'un procédé tel que celui défini dans l'une des revendications 1, 2 et 5.

15. Procédé d'isolation d'un objet, selon lequel une ou plusieurs surfaces à isoler de l'objet, en tant que substrat, sont revêtues d'après le procédé selon l'une quelconque des revendications 1 à 7.

16. Utilisation d'une unité de soupape pour la commande du refoulement d'un matériau de revêtement, qui contient des particules solides poreuses formées de particules d'aérogel ou de xérogel composées de matériaux organiques ou anorganiques, l'unité de soupape étant réalisée comme cela est défini dans l'une des revendications 8 et 11 à 13.
